# EUROPÄISCHE PATENTSCHRIFT

(11) **EP 0 312 638 B1**
(45) Veröffentlichungstag und Bekanntmachung des Hinweises auf die Patenterteilung: **20.01.1993**
(21) Anmeldenummer: 87115556.0
(22) Anmeldetag: 23.10.1987
(51) Int. Cl.: G03C 1/76, G03C 1/85, G03C 1/79

(54) **Fotografisches Trägermaterial für lichtempfindliche Schichten in Form eines kunststoffbeschichteten Papiers oder einer Kunststoffolie mit einer beschreibbaren antistatischen Rückseitenbeschichtung**
Photographic support material for light-sensitive layers in the form of a plastic-coated paper or a plastic sheet with a writable antistatic back-layer coating
Matériau photographique support pour couches sensibles à la lumière sous la forme d'un papier enduit d'une couche de matière plastique ou une feuille plastique avec un enduit d'arrière-couche antistatique et permettant l'inscription

(43) Veröffentlichungstag der Anmeldung: 26.04.1989
(73) Patentinhaber: Felix Schoeller jr. Papierfabrik GmbH & Co. KG, D-49086 Osnabrück (DE)
(72) Erfinder: Säverin, Eckehard, D-4500 Osnabrück (DE); Tyrakowski, Hans-Udo, D-4507 Hasbergen (DE)
(74) Vertreter: Rücker, Wolfgang

(56) Entgegenhaltungen:
- US-A- 3 769 020
- PATENT ABSTRACTS OF JAPAN, Band 9, Nr. 217 (P-385)[1940], 4. September 1985
- englische Übersetzung des japanischen Dokumentes JP-A-6 076 744

## Beschreibung

Die Erfindung betrifft ein fotografisches Trägermaterial für lichtempfindliche Schichten in Form eines kunststoffbeschichteten Papiers oder in Form einer Kunststoffolie mit einer beschreibbaren antistatischen Rückseitenbeschichtung.

Im Gegensatz zu den früheren barytbeschichteten fotografischen Papieren werden in neuerer Zeit als Träger für die lichtempfindlichen Schichten, insbesondere für die lichtempfindlichen Schichten für die Farbfotografie, Papiere verwendet, die auf ihren Oberflächen, d. h. Vorderseite und Rückseite, mit Polyolefinen beschichtet sind. Die Beschichtung erfolgt vorzugsweise unter Verwendung von Polyethylen, welches durch Schmelzextrusion über eine Breitschlitzdüse auf die Papieroberflächen aufextrudiert ist. Ein solcher fotografischer Träger ist beispielsweise beschrieben in der DE-PS 23 44 367.

Bei den klassischen fotografischen Papieren besteht der Papierträger normalerweise aus einem naßfesten geleimten Zellstoffpapier mit einer einseitig aufgebrachten sogenannten Barytschicht und der darüber befindlichen lichtempfindlichen Emulsion.

Nach der Belichtung werden die Papiere entwickelt, fixiert und gewässert und anschließend getrocknet. Für diesen Vorgang ist ein großer Zeitaufwand erforderlich. Aus Gründen der Rationalisierung der Bildentwicklung ging man daher von den klassischen Fotopapieren ab und kam zur Einführung der wasserfesten Papiere, die auf beiden Seiten mit thermoplastischen Kunststoffschichten, insbesondere Polyolefinschichten, überzogen sind und so den Papierkern flächig gegen das Eindringen von Entwicklungs-, Fixier- und Wässerungsbädern schützen.

Die Polyolefine haben nun aber auch Eigenschaften, die für die Herstellung bzw. für die Behandlung solcher Papiere nachteilig sind. Abgesehen von den Haftungsproblemen zwischen der Polyolefinoberfläche und den lichtempfindlichen Emulsionen, die durch zusätzliche Maßnahmen und Mittel behebbar sind, muß diese Kunststoffbeschichtung bestimmte Eigenschaften im Laufe der Herstellung und der Entwicklung derartiger fotografischer Papiere erfüllen, bzw. es müssen Eigenschaften, die diese Kunststoffe von Haus aus besitzen, unterdrückt oder völlig eliminiert werden.

So ist es z. B. notwendig, daß die zu entwickelnden fotografischen Materialien auf derartigen Trägern auf der Rückseite durch Beschreiben oder Bedrucken zu kennzeichnen sind, damit sie bestimmten Auftraggebern und Kunden zugeordnet werden können. Die aus einem thermoplastischen Kunststoff bestehende, den Papierkern abdichtende hydrophobe Beschichtung läßt sich aber so wie sie ist nicht beschreiben oder kennzeichnen. Es sind spezielle Maßnahmen und Mittel erforderlich, damit die notwendige Bedruck- oder Beschreibbarkeit bei der maschinellen Verarbeitung des blattförmigen fotografischen Materials ermöglicht wird. Solche Vorschläge sind beispielsweise beschrieben in der europäischen Patentanmeldung 0 160 912.

Das beschichtete fotografische Material darf beim Durchgang durch die verschiedenen Behandlungsbäder keine Schmutzteilchen auf seiner Oberfläche aufnehmen und festhalten, die sich in den Behandlungsbädern im Laufe der Zeit bilden können.

Ferner ist es erforderlich zu verhindern, daß die Entwicklerlösung oder -bäder durch die Mittel, die Beschreibbarkeit, Bedruckbarkeit und dgl. wünschenswerte Eigenschaften bewirken, verunreinigt oder verfärbt werden.

Eine gute Haftung von Klebebändern ist erforderlich, weil sie u.a. zur Befestigung der in langen Streifen vorliegenden fotografischen Papiere aneinander dient, um einen glatten Durchlauf durch die Entwicklungsmaschine zu gewährleisten. Bei all dem soll möglichst noch die antistatische Aufladung der hydrophoben Beschichtung des fotografischen Trägermaterials verhindert werden. Die elektrostatische Aufladung entlädt sich beim Erreichen eines bestimmten Wertes unter Blitzbildung, was zur Zerstörung des zu entwickelnden latenten Bildes führen kann.

Aus der japanischen Patentanmeldung JP-A-60 76744 ist ein fotografisches Papier bekannt mit einem Latex, der ein Alkyldiphenylethersulfonat enthält und/oder ein Formalin-Kondensationsprodukt des Naphtalinsulfonats und kolloidale Kieselsäure und Alkalialuminat auf der Rückseite des von beiden Seiten mit Polyolefin beschichteten Papieres. Jedoch enthält diese Anleitung keinerlei Mengenangaben und außerdem ist eine derartige Beschichtung offensichtlich nur beschreibbar und antistatisch.

All diese Eigenschaften sind bekannt. Es war bisher schwierig, sie insgesamt zu verwirklichen, weil die zur Lösung angebotenen Maßnahmen und Mittel einander oft widersprechen. So ist es z. B. bekannt, aus der oben zitierten europäischen Patentanmeldung 0 160 912, ein solches mit Polyethylen beschichtetes fotografisches Material auf seiner Rückseite mit einer antistatischen Schicht zu versehen, die aus einem Natrium-Magnesium-Silikat, einem Natriumpolystyrolsulfonat und bestimmten Bernsteinsäurehalbestern besteht. Diese Beschichtung soll die elektrostatische Aufladung verhindern und außerdem das Material gegen Schmutzaufnahme schützen.

Hydrophobe Komponenten haben den Nachteil einer hohen Schmutzaufnahme und geringer antistatischer Wirksamkeit aber starke elektrostatische Aufladbarkeit, während hydrophile Komponenten die Klebebandhaftung nachteilig beeinflussen, schlecht bedruckbar sind und in den Behandlungsbädern sich leicht ablösen oder aufquellen.

Andererseits zeigen polare Oberflächen gute Leitfähigkeit, also antistatische Eigenschaften, und eine geringe Schmutzaufnahme, aber mit zunehmender Polarität, also guten antistatischen Eigenschaften, wird wiederum die Abriebfestigkeit und die Klebebandhaftung durch die Einwirkung der Bäder nachteilig beeinflußt.

Es ist daher Aufgabe der vorliegenden Erfindung, bei einem fotografischen Trägermaterial der eingangs beschriebenen Art eine Rückseitenbeschichtung bzw. einen Rückseitenstrich vorzuschlagen, der in optimaler Weise all den oben aufgeführten Forderungen nach Bedruckbarkeit mit den auf dem Markt befindlichen Druckbändern, einer Beschreibbarkeit mit Bleistift, möglichst geringer Schmutzaufnahme, einer Verhinderung der Verfärbung der Rückseite im Colorentwickler, einer guten Klebebandhaftung wahrend des Entwicklungsprozesses entspricht sowie ausreichende antistatische Eigenschaften aufweist.

Erreicht wird das durch ein fotografisches Trägermaterial für lichtempfindliche Schichten in Form eines kunststoffbeschichteten Papiers oder einer Kunststoffolie mit einer beschreibbaren, antistatischen Rückseitenbeschichtung die eine Styrol-Butadien-Methacrylat-Copolymer, Kieselsäure und Aluminiumverbindungen enthält, **dadurch gekennzeichnet,** daß die wäßrige Mischung, die den Rückseitenstrich ergibt, folgende Zusammensetzung hat:

| | |
|---|---|
| a) Ein Terpolymer-Latex aus Styrol-Butadien-Methacrylat frei von Carboxyl- und Hydroxylgruppen mit einem Festkörpergehalt zwischen 30 - 55 Gew.-%, | 10 - 30 Gew.-% |
| b) Kieselsäure (SiO₂) mit einer Teilchengröße von 3 - 6 µm | 0,1 - 3,0 Gew.-% |
| c) Ein aluminiummodifiziertes kolloïdales Kieselsäuresol mit einer mittleren Teilchengröße von 10 - 15 nm, 30 Gew.-% in Wasser | 8 - 30 Gew.-% |
| d) Eine wäßrige Lösung eines Alkali-polystyrolsulfonats, 30%ig in Wasser | 0,5 - 5 Gew.-% |
| Rest entsalztes Wasser in einer Menge, die eine gute, streichfähige Konsistenz ergibt. | |

Die Beschichtung gewährleistet, daß optimale Bedruckbarkeit mit Bändern, Beschreibbarkeit mit Bleistiften, geringste Verschmutzung in alten oxidierten Entwicklungsbädern, geringste Verfärbung im Colorentwickler, optimale Klebebandhaftung und antistatische Eigenschaften erhalten werden.

Das Terpolymer, das frei von Carboxyl- und Hydroxylgruppen ist, besteht aus Styrol-Butadien-Methacrylat in wäßriger Suspension mit einem Festkörpergehalt von 30 bis 55 Gew.-%, ist ein Latex, der speziell die Erfüllung optimaler Bedruckbarkeit, Klebebandhaftung und minimaler Verschmutzung (Tar Stain) des Rückseitenstriches des Basispapiers bewirkt. Er ist der wichtigste Bestandteil in der Rezeptur, da er zwischen unpolaren Eigenschaften, was für optimale Ergebnisse bei Bedruckbarkeit und Klebebandhaftung wichtig ist, und polaren Eigenschaften, was für Tar Stain-Reduzierung wichtig ist, die Balance hält. Die Menge, die dem Rückseitenstrich zugemischt wird, ist so gewählt, daß der Strich noch seine Festigkeit und Unangreifbarkeit bei der Behandlung in den Bädern behält und andererseits nur so groß ist, daß die Rezeptur nicht ihre Stabilität verliert. Diese Mengen liegen zwischen 10 und 30 Gew.-%, bezogen auf die Gesamtmischung.

Das Monomerverhältnis des Terpolymers aus Styrol-Butadien-Methacrylat liegt in den folgenden Bereichen:
50 - 70 Gew.-% Styrol
25 - 40 Gew.-% Butadien und
5 - 15 Gew.-% Methacrylat
wobei das Polymer frei von Carboxyl- und Hydroxylgruppen ist.

Die Kieselsäure (SiO₂) mit einer Teilchengröße von 3 bis 6 µm ist zuständig für die Beschreibbarkeit mit Bleistift. Auch hier kann die Menge sowohl nach verwendeter Bleistifthärte als auch in Abhängigkeit von den anderen Bestandteilen als auch von der Art des Kunststoffes der Rückseitenbeschichtung variieren. Sie liegt zwischen 0,1 und 3,0 Gew.-% Festkörpergehalt, bezogen auf die Gesamtmischung.

Die Wirkung wird schon erreicht bei Mengen von 0,1 Gew.-%. Bei oberhalb 3,0 Gew.-% Festkörpergehalt wird der Verbund mit dem Bindemittel, was hier, wie bereits angedeutet, der Latex ist, geschwächt, so daß die Wirkung nicht mehr insgesamt befriedigend ist.

Das aluminiummodifizierte kolloidale Kieselsäuresol in Wasser mit einer Teilchengröße von 10 bis 15 nm enthält 30 Gew.-% Festkörper und ist bei Trocknung selbstbindend durch Kondensation der Hydroxylgruppen. Diese Verbindung fördert die Bedruckbarkeit des Rückseitenstriches und liefert einen Beitrag zur antistatischen Ausrüstung. Die eingesetzte Menge liegt zwischen 8 und 30 Gew.-%.

Der Bestandteil d), nämlich die wäßrige Lösung des Alkalisalzes einer organischen Polysäure ist eine Substanz, die die eigentlich antistatische Wirkung hervorruft, vorzugsweise werden Alkalisalze organischer Polysulfonsäuren verwendet.

In Verbindung mit der aluminiummodifizierten kolloidalen Kieselsäure wird sowohl eine gute bis sehr gute elektrische Oberflächenleitfähigkeit vor dem Bäderdurchgang als auch nach dem Bäderdurchgang erreicht.

Die Verhinderung der Verfärbung in den Bädern ist insbesondere durch den Latex erreicht und ist im erfindungsgemäßen Sinn angewandt gut bis sehr gut.

In der beigefügten Tabelle ist ein Vergleich mit verschiedenen anderen am Markt befindlichen Rückseitenbeschichtungen A - E dargestellt, wobei die erfindungsgemäße Beschichtung gemäß nachfolgender Rezeptur in der letzten vertikalen Spalte aufgetragen ist. Eine universell anwendbare Mischung kann sich wie folgt zusammensetzen:

| | |
|---|---|
| Terpolymer-Latex aus Styrol-Butadien-Methacrylat in entsalztem Wasser frei von Carboxyl- und Hydroxylgruppen mit einem Festkörpergehalt von 50 Gew.-%, zwischen | 10 - 30 Gew.-% |
| Kieselsäure, 10%ig in Wasser, Teilchengröße 3 - 6 µm | 0,1 - 3 Gew.-% |
| aluminiummodifiziertes Kieselsäurehydrosol, 30%ig in Wasser mit einer Teilchengröße 10 - 15 nm | 8 - 30 Gew.-% |
| Natriumpolystyrolsulfonsäure, 30%ige wäßrige Lösung | 0,5 - 5 Gew.-% |
| und entsalztes Wasser in einer Menge, die eine gute streichfähige Konsistenz ergibt. | |

Eine bevorzugte Mischung hat folgende Zusammensetzung:

| | |
|---|---|
| Entsalztes Wasser | 67,0 Gew.-% |
| Terpolymer-Latex aus Styrol-Butadien-Methacrylat in wäßriger Form mit 50 Gew.-% Festkörpergehalt und frei von Carboxyl- und Hydroxylgruppen | 20,0 Gew.-% |
| Kieselsäure, Teilchengröße 3 - 6 µm, | 1,0 Gew.-% |
| aluminiummodifiziertes kolloidales Kieselsäuresol, 30%ig | 10,0 Gew.-% |
| Natriumsalz einer Polystyrolsulfonsäure MG 20 000, 30%ige wäßrige Lösung | 2,0 Gew.-% |
| | 100 Gew.-% |

In Abb. 1 sind Streifen von fotografischen Basispapieren mit Rückseitenstrichen dargestellt, in der das erfindungsgemäße Produkt mit den in Tabelle 1 aufgeführten am Markt befindlichen rückseitenbeschichteten fotografischen Basispapieren verglichen ist. Es ist zu erkennen, daß das erfindungsgemäße Produkt sehr gute Eigenschaften zur Verhinderung des Verschmutzens (Tar Stain) der Rückseite besitzt.

Die Mischung wird in einer solchen Menge auf das Papier aufgetragen, daß sich ein Schichtauftrag ergibt, der getrocknet 0,15 bis 1,3 g/m² beträgt, insbesondere aber zwischen 0,2 und 0,6 g/m² liegt.

Die Prüfung der Bedruckbarkeit und der Abriebfestigkeit bzw. Bäderfestigkeit wurde anhand von Mustern mit handelsüblichen Farbbändern durchgeführt. Zur Prüfung der Muster auf chemische und mechanische Beanspruchungen, wie sie während des Entwicklungsvorganges auftreten können, wurden diese 30 Sekunden lang in Entwickler getaucht, mit dem Finger gewischt und nach Spülung mit Wasser geprüft, ob Verwischungen oder Verfärbungen durch Auswaschen einer Farbkomponente aufgetreten sind. Die Abriebfestigkeit wurde durch stärkeres Reiben mit dem Finger festgestellt.

Die Prüfung der Klebebandhaftkraft wurde an Mustern mit einem handelsüblichen Klebeband, z.B. einem 3M-Klebeband 8422, durchgeführt. Das Klebeband wurd aufgedrückt und mit einem Gewicht von 3 kg belastet. Anschließend wurde das Muster in 1,5 cm breite Streifen geschnitten und das Klebeband eines jeden Musters in einen Bruchlasttester eingespannt, in welchem das Klebeband von der Unterlage in einem Winkel von 180° mit einer Geschwindigkeit von 20 cm/Min. abgezogen wird. Die zum Abziehen benötigte Kraft wird gemessen.

Zur Prüfung der Schmutzaufnahmefähigkeit (Tar Stain) wird eine handelsüblicher Colorentwickler ca. 2 cm hoch in eine offene Schale gefüllt und eine Woche an der Luft stehen gelassen. Nach dieser Zeit hat sich auf der Oberfläche eine dunklere teerartige Schicht aus Oxidationsprodukten gebildet. Diese teerartige Oberfläche wird mit dem zu prüfenden Muster abgezogen, anschließend das Muster unter fließendem Wasser gewaschen und an der Luft getrocknet. Das Ausmaß der Schmutzaufnahme wird visuell durch die Verfärbung der Rückseite beurteilt.

## Patentansprüche

1. Fotografisches Trägermaterial für lichtempfindliche Schichten in Form eines kunststoffbeschichteten Papiers oder einer Kunststoffolie mit einer beschreibbaren, antistatischen Rückseitenbeschichtung, die ein Styrol-Butadien-Methacrylat-Copolymer, Kieselsäure und Aluminiumverbindungen enthält, **dadurch gekennzeichnet,** daß die wäßrige Mischung, die den Rückseitenstrich ergibt, folgende Zusammensetzung hat:
| | |
|---|---|
| a) Ein Terpolymer-Latex aus Styrol-Butadien-Methacrylat frei von Carboxyl- und Hydroxylgruppen mit einem Festkörpergehalt zwischen 30 - 55 Gew.-%, | 10 - 30 Gew.-% |
| b) Kieselsäure (SiO₂) mit einer Teilchengröße von 3 - 6 µm | 0,1 - 3,0 Gew.-% |
| c) Ein aluminiummodifiziertes kolloïdales Kieselsäuresol mit einer mittleren Teilchengroße von 10 - 15 nm, 30 Gew.-% in Wasser | 8 - 30 Gew.-% |
| d) Eine wäßrige Lösung eines Alkalipolystyrolsulfonats, 30%ig in Wasser | 0,5 - 5 Gew.-% |
| Rest entsalztes Wasser in einer Menge, die eine gute, streichfähige Konsistenz ergibt. | |

2. Fotografisches Trägermaterial nach Anspruch 1, **dadurch gekennzeichnet,** daß die wäßrige Mischung, die den Rückseitenstrich ergibt, folgende Zusammensetzung hat:
| | |
|---|---|
| Entsalztes Wasser | 67,0 Gew.-% |
| Terpolymer-Latex aus Styrol-Butadien-Methacrylat in Wasser mit einem Festkörpergehalt von 50 Gew.-% (frei von Carboxyl- und Hydroxylgruppen) | 20,0 Gew.-% |
| Kieselsäure (SiO₂), Teilchengröße 3 bis 6 µm | 1,0 Gew.-% |
| aluminiummodifiziertes kolloidales Kieselsäuresol, 30%ig in Wasser, mittlere Teilchengröße 10 bis 15 nm | 10,0 Gew.-% |
| Natriumsalz einer Polystyrolsulfonsäure MG 20 000, 30%ige wäßrige Lösung | 2,0 Gew.-% |
| | 100,0 Gew.-% |

3. Trägermaterial nach Anspruch 1 und 2, **dadurch gekennzeichnet,** daß das Monomerverhältnis im Terpolymer in den folgenden Bereichen liegt:
| |
|---|
| 50 - 70 Gew.-% Styrol |
| 25 - 40 Gew.-% Butadien und |
| 5 - 15 Gew.-% Methacrylat |

## Claims

1. Photographic support material for photosensitive layers in the form of a plastics-coated paper or a plastics sheet having a writable, antistatic reverse side coating which contains a styrene-butadiene-methacrylate copolymer, silica and aluminium compounds, characterized in that the aqueous mixture which yields the reverse side coating has the following composition:
| | |
|---|---|
| a) a terpolymer latex of styrene-butadiene-methacrylate free from carboxy and hydroxy groups having a solids content between 30 and 55% by wt. | 10 - 30% by wt. |
| b) silica (SiO₂) having a particle size of 3 - 6 µm | 0.1 - 3.0% by wt. |
| c) an aluminium-modified colloidal silica sol having a mean particle size of 10 - 15 nm, 30% by wt. in water | 8 - 30% by wt. |
| d) an aqueous solution of an alkali polystyrene sulphonate, 30% in water | 0.5 - 5% by wt. |
| remainder, desalted water in a quantity which yields a good, brushable consistency. | |

2. Photographic support material according to Claim 1, characterized in that the aqueous mixture which yields the reverse side coating has the following composition:
| | |
|---|---|
| desalted water | 67.0% by wt. |
| terpolymer latex of styrene-butadiene-methacrylate in water having a solids content of 50% by wt. (free from carboxy and hydroxy groups) | 20.0% by wt. |
| silica (SiO₂), particle size 3 - 6 µm | 1.0% by wt. |
| aluminium-modified colloidal silica sol, 30% in water, mean particle size 10 - 15 nm | 10.0% by wt. |
| sodium salt of a polystyrene sulphonic acid, molecular weight 20,000, 30% aqueous solution | 2.0% by wt. |
| | 100.0% by wt. |

3. Support material according to Claims 1 and 2, characterized in that the monomer ratio in the terpolymer lies within the following ranges:
| |
|---|
| 50 - 70% by wt. styrene |
| 25 - 40% by wt. butadiene and |
| 5 - 15% by wt. methacrylate. |

## Revendications

1. Matériau photographique support pour couches sensibles à la lumière, sous la forme d'un papier enduit d'une couche de matière plastique ou d'une feuille plastique avec un enduit d'arrière-couche antistatique et permettant l'inscription, qui contient un copolymère de styrène-butadiène-méthacrylate, de l'acide silicique et des composants de l'aluminium, caractérisé en ce que le mélange aqueux permettant d'obtenir l'enduit d'arrière-couche présente la composition suivante:
| | |
|---|---|
| a) un latex de terpolymère à base de styrène-butadiène méthacrylate exempt de groupes carboxyle et hydroxyle, avec une teneur en matières solides comprise entre 30 et 55% en poids, | 10-30% en poids |
| b) acide silicique (SiO₂) avec une granulométrie comprise entre 3 - 6 µm | 0,1-3,0% en poids |
| c) un sol d'acide silicique colloïdal modifié par l'aluminium, avec une granulométrie moyenne allant de 10 à 15 nm, à 30% en poids dans l'eau | 8-30% en poids |
| d) une solution aqueuse d'un polystyrène-sulfonate alcalin à 30% dans l'eau | 0,5-5% en poids |
| Reste: eau déminéralisée en quantité permettant d'obtenir une bonne consistance, permettant l'application à la brosse. | |

2. Matériau photographique support selon la revendication 1, caractérisé en ce que le mélange aqueux permettant d'obtenir le revêtement d'arrière-couche présente la composition suivante:
| | |
|---|---|
| - eau déminéralisée | 7,0% en poids |
| - latex de terpolymère de styrène-butadiène-méthacrylate sous forme aqueuse avec une teneur en matières solides de 50% en poids et exempt de groupes carboxyle et hydroxyle | 20,0% en poids |
| - acide silicique, granulométrie 3-6 µm | 1,0% en poids |
| - sol d'acide silicique colloïdal modifié par l'aluminium, à 30% | 10,0% en poids |
| - sel sodique d'un acide polystyrène-sulfonique MG 20 000, solution aqueuse à 30% | 2,0% en poids |
| | 100% en poids |

3. Matériau photographique support selon les revendications 1 et 2, caractérisé en ce que le rapport des monomères dans le terpolymère est compris dans les limites suivantes:
| |
|---|
| 50-70% en poids de styrène |
| 25-40% en poids de butadiène, et |
| 5-15% en poids de méthacrylate, |
